# FASCICULE DE BREVET EUROPEEN

(11) **EP 0 088 701 B1**
(45) Date de publication et mention de la délivrance du brevet: **10.12.1986**
(21) Numéro de dépôt: 83400479.8
(22) Date de dépôt: 08.03.1983
(51) Int. Cl.: B22D 5/04, B22D 1/00, B22D 27/00

(54) **Procédé et installation de coulée d'un métal non ferreux à l'état liquide**
Verfahren und Vorrichtung zum Giessen eines flüssigen Nichteisenmetalles
Process and device for casting a molten non ferrous metal

(30) Priorité: 08.03.1982 FR 8203817
(43) Date de publication de la demande: 14.09.1983
(73) Titulaire: NORANDA INC., Toronto Ontario, M5L 1B6 (CA)
(72) Inventeur: Rimbert, Jean Francis, F-91430 Igny (FR)
(74) Mandataire: Martin, Jean-Jacques

## Description

L'invention a pour objet un procédé et une installation de coulée sous forme d'un jet libre d'un métal non ferreux susceptible de présenter le problème de la formation d'une mousse métallique solide au pied du jet de coulée. Elle s'applique plus particulièrement à la coulée de zinc en lingotière.

Comme on le sait, lors de la coulée de métaux sous forme d'un jet libre, on tente de protéger le jet de coulée contre l'oxydation par l'air ambiant. Parmi les nombreuses méthodes de protection de jets de coulée mises en oeuvre jusqu'à ce jour, on peut citer le procédé de coulée de métal dans des moules, décrit dans le brevet français n° 2165769, selon lequel on assure, d'une part, l'inertage de la surface du métal en fusion lors de son chauffage par injection d'un gaz inerte liquéfié au moyen d'une lance traversant le couvercle du creuset de chauffage dudit métal, et, d'autre part, l'inertage préalable du moule dans lequel va s'effectuer la coulée. Ce procédé présente l'inconvénient qu'il y a risque d'oxydation lors du transfert à l'air libre du moule de son poste d'inertage à son poste de coulée, et également pendant la coulée proprement dite.

Ce problème de la protection du jet de coulée se pose d'une façon particulière lors de la coulée de métaux non ferreux susceptibles de provoquer la formation d'une mousse métallique solide au pied du jet de coulée, et plus spécialement lors de la coulée de zinc en lingotière.

En effet, d'une façon générale, il est bien connu qu'à tout endroit où il y a chute de zinc liquide en jet libre, notamment lors de la coulée de zinc en lingotière, il se forme une mousse métallique solide au pied du jet de coulée qui se répand ensuite sur la surface du bain liquide contenu dans la lingotière.

Comme on le sait, la formation de cette mousse provient de l'oxydation du zinc. En effet, au point d'impact du jet de coulée, il y a création de bulles du fait de la tension superficielle élevée du zinc (≃780 dynes/cm). Or, l'air entraîné par le jet provoque une oxydation superficielle rapide de ces bulles. Comme l'oxyde de zinc (température de fusion du Zn0 = 1950°C) est solide à la température de coulée (470°C à 520°C) et que, de plus, sa capacité calorifique est nettement supérieure à celle du zinc (ZnO:Cp =12 cal.mole⁻¹ T-¹; Zn:=Cp=7,5cal.mole-' T-'), il y a stabilisation et solidification immédiate des bulles. La mousse métallique solide ainsi formée se présente sous la forme d'un feuilleté très fin qui comprend environ 98% de métal et représente 1 à 1,5% du métal coulé.

Pour éviter les défauts constitués par les oxydes provenant de cette mousse dans les lingots de zinc ultérieurement obtenus, on est obligé d'éliminer-la couche superficielle de mousse de la surface du bain par écrémage manuel, en général avec une raclette, avant la solidification complète du métal dans la lingotière. Ainsi, outre l'inconvénient d'une perte non négligeable en métal de départ, la formation de mousse de zinc représente des investissements en main d'oeuvre et en temps qui nuisent à la rentabilité de l'ensemble du procédé.

Il est connu, pour éviter la formation de mousse de zinc, d'effectuer la coulée avec des installations de conception différente par exemple des installations dans lesquelles la coulée s'effectue en source. Mais, comme on le sait, la coulée en source est plus onéreuse et difficile à mettre en oeuvre que la coulée en chute.

La présente invention a pour objet un procédé de coulée d'un métal non ferreux à l'état liquide, qui permet d'éviter la formation de mousse métallique solide, dans des installations de coulée en chute de type habituel.

Ainsi, l'invention propose un procédé de coulée sous forme d'un jet libre d'un métal non ferreux, qui présente le problème de la formation d'une mousse métallique solide au pied du jet de coulée, d'une réserve dudit métal liquide vers au moins un récipient récepteur dudit métal, dans lequel on recouvre au moins un des récipients récepteurs par des moyens d'isolement de façon à former une zone d'isolement par rapport à l'ambiance, et on inerte préalablement ladite zone d'isolement grâce à des moyens d'alimentation et de distribution d'un gaz inerte à l'intérieur de ladite zone d'isolement, la teneur en oxygène y étant inférieure à 1% de préférence à 0,1%, caractérisé en ce que l'on établit un passage direct du métal liquide entre ladite réserve et le récipient récepteur placé en dessous du jet de coulée, de façon à ce que le jet de coulée du métal liquide demeure entièrement à l'intérieur de la zone d'isolement, tout en maintenant l'injection de gaz inerte dans la partie haute de ladite zone d'isolement à un débit tel que l'atmosphère au voisinage du jet de métal liquide ait une teneur en oxygène inférieure aux valeurs précitées.

Selon l'invention, le récipient récepteur est de préférence une lingotière, la réserve de métal liquide de préférence un bac répartiteur à orifice de coulée en son fond. Les moyens d'isolement peuvent être constitués de capots métalliques ou de parois métalliques, éventuellement reliés par des moyens de liaison.

Selon une variante de l'invention, on fait défiler un jeu de lingotières, disposées transversalement côte à côte, sous ladite réserve de métal liquide, et on inerte préalablement chacune des lingotières avant son passage sous le jet du métal liquide. Selon un mode de réalisation, on recouvre par la paroi d'isolement au moins deux lingotières adjacentes dudit jeu.

L'invention a également pour objet une installation de coulée sous forme d'un jet libre d'un métal non-ferreux qui présente le problème de la formation d'une mousse métallique solide au pied du jet de coulée, d'une réserve dudit métal liquide vers au moins un récipient récepteur dudit métal, comportant des moyens d'isolement recouvrant au moins un des récipients de façon à former une zone d'isolement par rapport à l'ambiance et des moyens d'alimentation et de distribution d'un gaz inerte à l'intérieur de ladite zone d'isolement, la teneur en oxygène y étant inférieure à 1% de préférence à 0,1%, caractérisée en ce qu'elle comporte des moyens permettant le passage direct du métal liquide entre ladite réserve et le récipient récepteur placé en dessous du jet de coulée à l'intérieur de la zone d'isolement, et en ce que les moyens d'alimentation et de distribution de gaz inerte maintiennent l'injection de gaz inerte dans la partie haute de ladite zone d'isolement à un débit tel que l'atmosphère au voisinage du jet de métal luiqide ait une teneur en oxygène inférieure aux valeurs précitées.

Comme on le comprend, la création de la zone d'isolement par rapport à l'ambiance et l'introduction dans cette zone d'un gaz inerte liquéfié empêche toute oxydation du métal liquide, et donc la formation de mousse métallique solide. En effet, il n'y a pas stabilisation ni solidification des bulles formées qui restent donc liquides et s'éliminent dans le bain de métal. Ainsi, grâce au procédé de l'invention, on évite toute perte en métal lors de la coulée et on obtient des lingots exempts de mousse en fin de procédé.

Les caractéristiques et avantages de l'invention apparaîtront dans la description qui suit, donnés à titre non limitatif, en référence aux dessins annexés dans lesquels:
- la figure 1 est une vue en perspective d'une installation de coulée d'un métal non ferreux;
- la figure 2 est une vue en coupe transversale partielle et agrandie selon II/II de la figure 1.

En se référant aux figures 1 et 2, une installation de coulée de zinc comporte un bac répartiteur métallique 1 en forme de parallélépipède rectangle, comportant un fond 2 et quatre parois latérales 3a, 3b et 4a, 4b. Le fond 2 du bac 1 comporte une fente 5. Une goulotte 6 d'amenée de zinc liquide, reliée à un four de maintien (non représenté sur la figure) et légèrement inclinée, débouche à la partie supérieure de la paroi 3a du bac répartiteur 1.

Des lingotières métalliques L, placées transversalement côte à côte et solidaires de deux chaînes de transmission sans fin 8 par l'intermédiaire d'axes de pivotement 16, défilent dans le sens de la flèche F sous le bac répartiteur 1 et prennent successivement les positions 7A, 7B, 7C, 7D. Ces lingotières L sont en forme d'auge comportant un fond rectangulaire 9 et quatre parois latérales 10a, 10b et 11a, 11b légèrement inclinées.

Un capot métallique 12, en forme de parallélépipède rectangle comporte une plaque supérieure horizontale 13 et quatre parois latérales verticales 14a, 14b et 15a, 15b. La plaque supérieure 13 est percée d'une ouverture rectangulaire ayant les dimensions juste nécessaires pour y encastrer la partie inférieure du bac répartiteur 1. La plaque 13 du capot 12 est fixée par l'intermédiaire de quatre plaques de liaison métalliques 18 à l'aide de boulons 19 aux parois 3a, 3b et 4a, 4b du bac répartiteur 1.

Le capot 12 surplombe entièrement les deux lingotières 7B et 7C, et ses parois latérales 14a, 14b et 15a, 15b arrivent juste au ras des bords supérieurs de ces lingotières. De façon plus précise, le bord inférieur 20 des parois 14a, 14b s'arrête juste au-dessus des bords supérieurs 21 des parois 10a, 10b des lingotières 7B et 7C et le bord inférieur 22 des parois 15a, 15b s'arrête juste au-dessus des bords supérieurs 28 des parois 11a, 11b des lingotières 7B et 7C. Ainsi, le capot 12 forme un couvercle de protection quasi-hermétique pour la cavité interne des lingotières 7B et 7C tout en ne les empêchant pas de défiler.

Une rampe 23 d'alimentation et de distribution d'un gaz inerte liquéfié est fixée sous la plaque supérieure 13 parallèlement à la paroi 14a, dans la partie amont du capot 12 par rapport au sens de déplacement F des lingotières L. Cette rampe 23 est du type séparateur de phases classique, comportant une fente 29 de dégazage à sa partie supérieure et munie, à sa partie inférieure et à espacements réguliers, de buses d'injection 24 de gaz inerte liquide orientées vers le bas. La rampe 23 est reliée à un réservoir de gaz inerte liquéfié 25 par l'intermédiaire d'un conduit 26 et d'un tube plongeur 27. La rampe d'alimentation et de distribution 23 est située de préférence dans la partie amont du capot 12 par rapport au sens de déplacement F, comme représenté sur les figures, mais elle peut être également placée dans la partie aval du capot 12; il peut également y avoir deux rampes d'alimentation et de distribution de gaz inerte liquéfié, l'une dans la partie amont et l'autre dans la partie aval du capot.

Un conduit vertical 30 traverse la partie aval de la plaque supérieure 13 par rapport au sens de déplacement F et débouche légèrement en-dessous de ladite plaque 13. Ce conduit 30, muni d'une pompe 32, est relié à un analyseur d'oxygène 31.

Une rampe de préchauffage 33, disposée parallèlement à la paroi 14a du capot 12 et au-dessus de la lingotière 7A, est fixée à la paroi 14a par l'intermédiaire de tiges métalliques 34 munies de bagues métalliques 35. Cette rampe de préchauffage 33 est constituée d'un tuyau 36 relié à des sources d'alimentation en gaz combustible et en gaz comburant (non représentées sur les figures) et muni, à espacements réguliers, de brûleurs 37 orientés vers la cavité interne de la lingotière 7A.

Le bac répartiteur 1 contient un bain de zinc liquide 40 qui s'écoule par la fente 5 sous forme d'un jet J pour former un bain de zinc liquide 41 dans la lingotière 7C.

Le fonctionnement de l'installation selon l'invention est le suivant. On alimente en continu le bac répartiteur 1 en zinc liquide, provenant d'un four de maintien, à l'aide de la goulotte 6; les impuretés, notamment les oxydes formés lors du transport à l'air dans la goulotte 6, restent à la surface du bain de métal liquide 40 ainsi formé dans le répartiteur 1 et le zinc liquide pur décante au fond du répartiteur 1 et s'écoule par la fente 5 dans la lingotière qui est en position 7C.

On fait défiler, à l'aide des chaînes 8, les lingotières L sous le capot 12 dans le sens de la flèche F. Avant de passer sous le capot 12, chaque lingotière L, en position 7A, est préchauffée à une température supérieure à 100°C au moyen de la rampe de préchauffage 33. Quand cette lingotière L arrive ensuite en position 7B, elle reçoit les jets d'un gaz inerte liquéfié, tel que de l'argon ou de l'azote, injectés par les buses 24 de la rampe d'alimentation 23. Une partie de ce gaz inerte liquéfié se vaporise et se répand dans l'espace défini par le capot 12 et les lingotières en position 7B et 7C; l'autre partie reste liquide et forme une couche liquide 42 sur le fond de la lingotière 7B qui se retrouvera à la surface du bain métallique 41 quand la lingotière sera en position 7C. Ainsi, il se crée une atmosphère gazeuse inerte dans la cavité interne de la lingotière L en position 7B ainsi qu'au-dessus de la surface du bain 41 et autour du jetJ dans la lingotière suivante (position 7C). Ensuite, la lingotière L arrive en position 7C où elle reçoit le jet J de zinc liquide et se remplit peu à peu tout en étant maintenue en atmosphère gazeuse inerte comme on vient de l'expliquer précédemment. Quand la lingotière L arrive en position 7D, elle contient un bain de zinc liquide dont la surface est exempte de mousse métallique solide.

Tout au long du procédé, on surveille en permanence la teneur en oxygène de l'atmosphère au voisinage du jet de coulée J et de la surface du bain métallique 41 à l'aide de l'analyseur d'oxygène 31, et on règle le débit d'injection du gaz inerte liquéfié dans la rampe d'alimentation 23 de façon à ce que cette teneur en oxygène soit inférieure à 1% de préférence à 0,1%.

Le préchauffage éventuel de chaque lingotière en position 7A est destiné, dans certains cas, à éviter un refroidissement trop important de cette dernière quand elle sera en position 7B ainsi que du bain de métal liquide qu'elle contiendra quand elle sera en position 7C, refroidissement qui provient des frigories apportées par le gaz inerte liquéfié.

On a représenté, sur les figures 3 et 4 jointes, deux vues en coupe transversale d'un autre mode de réalisation d'une installation de coulée d'un métal non ferreux mettant en oeuvre le procédé conforme à l'invention.

En se référant aux figures 3 et 4, une installation de coulée de zinc comporte un bac répartiteur 50 en forme de parallélépipède rectangle comportant un fond 51 et quatre parois latérales 52. Le fond 51 du bac 50 comporte une fente 53. Une goulotte 54 d'amenée de zinc liquide débouche dans la partie supérieure du bac répartiteur 50.

Des lingotières métalliques 53, placées transversalement côte à côte, défilent dans le sens de la flèche G, en suivant une pente légèrement ascendante grâce à une rampe de transport (non représentée sur les figures), et prennent successivement les positions 55A, 55B, 55C, 55D. Ces lingotières 55 sont en forme d'auge comportant un fond rectangulaire 56 et quatre parois latérales 57 légèrement inclinées.

Un capot métallique 59 prenant appui sur des plaques de protection de la rampe de transport (non représentées sur les figures) et surplombant au moins une lingotière 55 est équipé d'une rampe 60 d'alimentation en gaz inerte. Cette rampe 60 est, d'autre part, reliée à une paroi 52 d'un bac répartiteur 50 par une jupe 61, en tissu réfractaire par exemple. Une canne d'injection d'un gaz inerte liquéfié 62 débouche au-dessus de la cavité interne d'une des lingotières 55. Une jupe 63, fixée au fond 51 du bac répartiteur 50, descend verticalement jusque dans la cavité interne de la lingotière suivante.

Un capot métallique 64 prenant appui sur trois des parois latérales 52 du bac 1 est équipé d'une rampe 65 d'alimentation en gaz inerte. Une jupe 67 relie la rampe 65 à un capot métallique 68 qui surplombe la goulotte 54. Une cloison verticale 58, qui s'arrête à distance du fond de la goulotte 54, arrête la mousse de zinc formée à la surface du zinc liquide lors de son transport à l'air libre vers la goulotte et oblige le zinc pur à passer par le bas. Une jupe 69 relie une paroi latérale 52 du bac 50 et le fond de la goulotte 54.

Le fonctionnement de l'installation représentée aux figures 3 et 4 est le suivant. La figure 3 représente la position respective des éléments de l'installation lors du remplissage d'une lingotière 55C par du zinc liquide; la figure 4 représente la position respective des éléments de l'installation lors du passage d'une lingotière remplie de zinc liquide 55C à la lingotière vide suivante 55B.

Lors du remplissage de la lingotière 55C (fig. 3), le bac répartiteur 50 est en position horizontale. Il est alimenté en zinc liquide par la goulotte 54; grâce à la zone de protection constituée par le capot 68, la jupe 67 et le capot 64, et l'inertage de ladite zone de protection par un gaz inerte (rampe 65) la surface du bain de zinc liquide 70 contenu dans la goulotte 54, le jet de zinc liquide 71 s'écoulant de la goulotte 54 dans le bac 50 et la surface du bain de zinc liquide 72 contenu dans le bac 50, sont parfaitement propres, c'est-à-dire exempts de crasses et de mousses dues à une oxydation éventuelle du zinc. D'autre part, le jet de zinc liquide 73 et la surface du bain de zinc liquide 74 contenu dans la lingotière 55C, sont protégés contre toute oxydation grâce à la zone de confinement constituée par le capot 59, le fond 51 et l'inertage de ladite zone de confinement par un gaz inerte (rampe 60) et un gaz inerte liquéfié (canne 62).

Une fois la lingotière 55C remplie, on fait défiler le jeu de lingotières de façon à amener la lingotière suivante 55B sous le bac répartiteur 50. Lors du passage de la lingotière 55C à la lingotière 55B (voir figure 4), on met le bac 50 en position inclinée par basculement autour d'un axe 66 de façon à ce que le niveau du bain de zinc liquide 72 soit tel que le zinc ne puisse pas s'écouler par la fente 53. Pendant toute l'opération de déplacement des lingotières jusqu'à ce que la lingotière 55B ait pris la position occupée précédemment par la lingotière 55C, on maintient l'inertage de la zone de protection (capot 68, jupe 67 et capot 64) et de la zone de confinement (capot 59, fond 51 et jupe 63), comme décrit ci-dessus. Grâce à la souplesse conférée à l'ensemble par la présence des jupes 61, 67, 69, 63, l'isolement de la zone de protection et de la zone de confinement est maintenu sans problème lors du passage d'une lingotière à une autre. Ainsi, grâce au procédé de l'invention, on obtient du zinc liquide propre en tout point entre la goulotte 54, le bac répartiteur 50 et le jet 73; et, lors du remplissage d'une lingotière à partir de ce zinc liquide propre, on le protège contre toute oxydation par inertage de la zone de confinement. On est ainsi certain de supprimer complètement la formation de mousse de zinc à la surface du bain contenu dans les lingotières une fois remplies.

Selon une première variante de réalisation, on inerte la zone de confinement surplombant au moins une lingotière, que ce soit en position de remplissage d'une lingotière ou en position de passage d'une lingotière à une autre, à la fois par injection d'un gaz inerte liquéfié en amont, par rapport au sens de déplacement G, de la fente de coulée 53 et injection d'un gaz inerte en aval de ladite fente 53; dans ce cas, la quantité de gaz inerte liquéfié. injecté est de 75% à 100% de la quantité totale de gaz utilisé. Selon une deuxième variante de réalisation, on inerte la zone de confinement par injection d'un gaz inerte liquéfié uniquement en amont de la fente de coulée 53. Selon une troisième variante de réalisation, on inerte la zone de confinement par injection d'un gaz inerte liquéfié à la fois en amont et en aval de la fente de coulée 53.

Le gaz inerte utilisé peut être, par exemple, de l'azote ou de l'argon.

L'invention s'applique plus particulièrement à la coulée continue du zinc en lingotière, mais elle pourrait également s'appliquer à la coulée de tout métal non ferreux en chute libre susceptible de présenter le problème de la formation de mousse métallique solide au pied du jet de coulée, tel que du plomb ou des alliages de plomb et de calcium, ou des alliages de zinc.

## Revendications

1. Procédé de coulée sous forme d'un jet libre d'un métal non ferreux, qui présente le problème de la formation d'une mousse métallique solide au pied du jet de coulée, d'une réserve dudit métal liquide (1) vers au moins un récipient récepteur (L) dudit métal, dans lequel on recouvre au moins un des récipients récepteurs par des moyens d'isolement (12,51, 59, 61, 63) de façon à former une zone d'isolement par rapport à l'ambiance, et on inerte préalablement ladite zone d'isolement grâce à des moyens d'alimentation et de distribution d'un gaz inerte (23, 60, 62) à l'intérieur de ladite zone d'isolement, la teneur en oxygène y étant inférieure à 1 % de préférence à 0,1%, caractérisé en ce que l'on établit un passage direct du métal liquide entre ladite réserve et le récipient récepteur placé en-dessous du jet de coulée, de façon à ce que le jet de coulée du métal liquide demeure entièrement à l'intérieur de la zone d'isolement, tout en maintenant l'injection de gaz inerte dans la partie haute de ladite zone d'isolement à un débit tel que l'atmosphère au voisinage du jet de métal liquide ait une teneur en oxygène inférieure aux valeurs précitées.

2. Procédé selon la revendication 1, selon lequel on fait défiler un jeu de récipients récepteurs (L) disposés transversalement côte à côte, sous ladite réserve de métal liquide (1), caractérisé en ce que l'on inerte préalablement chacun des récipients récepteurs (L) avant son passage sous le jet de métal liquide.

3. Procédé selon l'une des revendications 1 ou 2, caractérisé en ce que l'on recouvre par les moyens d'isolement au moins deux récipients récepteurs adjacents dudit jeu.

4. Procédé selon l'une des revendications 1 à 3, caractérisé en ce que l'on préchauffe chacun des récipients récepteurs (L) avant son passage dans la zone d'isolement.

5. Procédé selon l'une des revendications 1 à 4, caractérisé en ce que le gaz inerte est de l'azote ou de l'argon.

6. Installation de coulée sous forme d'un jet libre d'un métal non-ferreux qui présente le problème de la formation d'une mousse métallique solide au pied du jet de coulée, d'une réserve dudit métal liquide (1) vers au moins un récipient récepteur (L) dudit métal, comportant des moyens d'isolement (12, 51, 59, 61, 63) recouvrant au moins un des récipients récepteurs (L) de façon à former une zone d'isolement par rapport à l'ambiance et des moyens d'alimentation et de distribution d'un gaz inerte (23, 60, 62) à l'intérieur de ladite zone d'isolement, la teneur en oxygène y étant inférieure à 1% de préférence à 0,1%, caractérisée en ce qu'elle comporte des moyens permettant le passage direct du métal liquide entre ladite réserve et le récipient récepteur placé en-dessous du jet de coulée à l'intérieur de la zone d'isolement, et en ce que les moyens d'alimentation et de distribution de gaz inerte (23, 60, 62) maintiennent l'injection de gaz inerte dans la partie haute de ladite zone d'isolement à un débit tel que l'atmosphère au voisinage du jet de métal liquide ait une teneur en oxygène inférieure aux valeurs précitées.

7. Installation selon la revendication 6, caractérisée en ce que les moyens de passage direct du métal liquide entre ladite réserve et le récipient récepteur comportent un bac répartiteur (1, 50) à orifice (5, 53) de coulée dans le fond, les moyens d'isolement par rapport à l'ambiance étant solidarisés audit bac répartiteur autour dudit orifice de coulée et s'étendant vers le bas de façon à recouvrir au moins un récipient récepteur.

8. Installation selon l'une des revendications 6 ou 7, caractérisée en ce qu'elle comporte des moyens d'entraînement et de guidage (8) pour un jeu de récipients récepteurs (L) disposés transversalement côte à côte en un train susceptible de défiler sous lesdits moyens d'isolement (12).

9. Installation selon l'une des revendications 6 à 8, caractérisée en ce qu'elle _{'}comporte des moyens de préchauffage (33) en amont de la réserve de métal liquide (1) par rapport au sens de déplacement dudit train.

10. Installation selon l'une des revendications 6 à 9, caractérisée en ce qu'elle comporte des moyens de mesure de teneur en oxygène (31) à l'intérieur des moyens d'isolement (12), au voisinage de l'orifice de coulée du bac répartiteur (1).

11. Installation selon l'une des revendications 6 à 10, caractérisée en ce que les moyens d'isolement (12) sont constitués par un capot métallique en forme de parallélépipède rectangle dont la plaque supérieure horizontale (13) comporte une ouverture rectangulaire ayant les dimensions juste nécessaires pour y encastrer la partie inférieure du bac répartiteur (1) et dont les quatre plaques verticales (14a, 14b, 15a, 15b) arrivent juste au ras des bords supérieurs d'au moins un récipient récepteur (L).

12. Installation selon la revendication 11, caractérisée en ce que les moyens d'alimentation et de distribution d'un gaz inerte sont raccordés à un réservoir (25) de gaz inerte liquéfié et sont constitués par une rampe d'alimentation et de distribution (23) du type formant séparateur de phases avec orifices de décharge liquide (24) en zone inférieure et orifices de décharge gazeuse (29) en zone supérieure, placée à l'intérieur desdits moyens d'isolement (12).

13. Installation selon l'une des revendications 6 à 10, caractérisée en ce que les moyens d'isolements comprennent un capot métallique (59) surplombant au moins un récipient récepteur, le fond (51) du bac répartiteur (50), et des moyens de liaison (61) dudit capot (59) audit bac répartiteur (50) et de liaison (63) entre le fond (51) dudit bac répartiteur (50) et la cavité interne d'un récipient récepteur.

14. Installation selon la revendication 13, caractérisée en ce que le bac répartiteur (50) est monté basculant autour d'un axe horizontal.

15. Installation selon l'une des revendications 13 ou 14, caractérisée en ce que les moyens de liaison (61) et (63) sont constitués par des jupes.

16. Installation selon l'une des revendications 13 à 15, caractérisée en ce que les moyens d'alimentation et de distribution d'un gaz inerte sont constitués par une canne d'injection (62) de gaz inerte liquéfié débouchant au-dessus de la cavité interne d'un récipient récepteur et d'une rampe (60) d'alimentation en gaz inerte.

## Claims

1. Process for casting in the form of a free jet a nonferrous metal which presents the problem of forming a solid metal foam at the bottom of the casting jet, from a reserve of the said liquid metal (1) towards at least one receiving receptacle (L) for the said metal, in which at least one of the receiving receptacles is covered by insulating means (12, 51, 59, 61, 63) so as to form a zone of insulation with respect to the surroundings, and the said insulation zone is made inert beforehand by virtue of means for supplying and distributing an inert gas (23, 60, 62) within the said insulation zone, the content of oxygen therein being less than 1 %, preferably less than 0.1 %, characterized in that a direct passage for the liquid metal is established between the said reserve and the receiving receptacle placed below the casting jet, so that the casting jet of the liquid metal remains entirely within the insulation zone, while injection of inert gas into the top part of the said insulation zone is maintained at a rate such that the atmosphere in the vicinity of the jet of liquid metal has an oxygen content which is lower than the abovementioned values.

2. Process according to Claim 1, according to which a set of receiving receptacles (L) arranged transversely side by side is made to travel in succession under the said reserve of liquid metal (1), characterized in that each of the receiving receptacles (L) is first made inert before it passes under the jet of liquid metal.

3. Process according to either of Claims 1 and 2, characterized in that at least two adjacent receiving receptacles of the said set are covered by insulating means.

4. Process according to one of Claims 1 to 3, characterized in that each of the receiving receptacles (L) is preheated before its passage in the insulation zone.

5. Process according to one of Claims 1 to 4, characterized in that the inert gas is nitrogen or argon.

6. Plant for casting in the form of a free jet a non-ferrous metal which presents the problem of forming a solid metal film at the bottom of the casting jet, from a reserve of the said liquid metal (1) towards at least one receiving receptacle (L) for the said metal, comprising means of insulation (12, 51, 59, 61, 63) covering at least one of the receiving receptacles (L) so as to form a zone of insulation with respect to the surroundings and means for supplying and distributing an inert gas (23, 60, 62) within the said insulation zone, the content of oxygen therein being less than 1%, preferably less than 0.1%, characterized in that it comprises means permitting the liquid metal to pass directly between the said reserve and the receiving receptacle placed below the casting jet inside the insulation zone, and in that the means for supplying and distributing inert gas (23, 60, 62) maintains the injection of inert gas into the top part of the said insulation zone at a rate such that the atmosphere in the vicinity of the jet of liquid metal has an oxygen content which is lower than the abovementioned values.

7. Plant according to Claim 6, characterized in that the means for a direct passage of the liquid metal between the said reserve and the receiving receptacle comprise a distribution tank (1, 50) with a casting orifice (5, 53) in the bottom, the means for insulating with respect to the surrounding being integrally connected to the said distribution tank around the said casting orifice and extending downwards so as to cover at least one receiving receptacle.

8. Plant according to either of Claims 6 and 7, characterized in that it comprises means for driving and guiding (8) for a set of receiving receptacles (L) arranged transversely side by side as a train capable of travelling in succession under the said means of insulation (12).

9. Plant according to one of Claims 6 to 8, characterized in that it comprises preheating means (33) upstream of the reserve of liquid metal (1) relative to the direction of travel of the said train.

10. Plant according to one of Claims 6 to 9, characterized in that it comprises means for measuring the oxygen content (31) within the means of insulation (12), in the vicinity of the casting orifice of the distribution tank (1).

11. Plant according to one of Claims 6 to 10, characterized in that the means of insulation (12) consist of a metal hood in the shape of a rectangular parallelepiped whose upper horizontal plate (13) comprises a rectangular opening whose dimensions are just those necessary to fit therein the lower part of the distribution tank (1) and whose four plates (14a, 14b, 15a, 15b) come just flush with the upper edges of at least one receiving receptacle (L).

12. Plant according to Claim 11, characterized in that the means for supplying and distributing an inert gas are connected to a storage tank (25) for liquefied inert gas and consist of a supply and distribution manifold (23) of the type forming a phase-separator with orifices for liquid discharge (24) in the lower region and orifices for gas discharge (29) in an upper region, placed within the said means of insulation (12).

13. Plant according to one of Claims 6 to 10, characterized in that the means of insulation comprise a metal hood (59) overhanging at least one receiving receptacle, the bottom (51) of the distribution tank (50), and means for connecting (61) the said hood (59) to the said distribution tank (50) and for a connection (63) between the bottom (51) of the said distribution tank (50) and the internal cavity of a receiving receptacle.

14. Plant according to Claim 13, characterized in that the distribution tank (50) is mounted rockingly around a horizontal axis.

15. Plant according to either of Claims 13 and 14, characterized in that the connecting means (61) and (63) consist of skirts.

16. Plant according to one of Claims 13 to 15, characterized in that the means for supplying and distributing an inert gas consist of a pipe (62) for injecting liquefied inert gas, opening above the internal cavity of a receiving receptacle and of a supply manifold (60) for inert gas.

## Patentansprüche

1. Verfahren zum Giessen, in Form eines Freistahls eines Nichteisenmetalles, welches das Problem der Bildung eines festen metallischen Schaums am Fuss des Giessstrahls aufweist, aus einem Vorrat dieses flüssigen Metalls (1) gegen wenigstens einen Auffangbehälter (L) für dieses Metall, wobei man wenigstens einen der Auffangbehälter durch Isoliereinrichtungen (12, 51, 59, 61, 63) so abdeckt, dass eine gegenüber der Umgebung isolierte Zone gebildet wird und dass man vorher diese Isolierzone aufgrund von Speise-und Verteilereinrichtungen für ein inertes Gas (23, 60, 62) im Inneren dieser Isolierzone inertisiert, wobei der Sauerstoffgehalt hierin niedriger als 1%, vorzugsweise 0,1%, beträgt, dadurch gekennzeichnet, dass man einen direkten Durchgang des flüssigen Metalls zwischen diesem Vorrat und dem unterhalb des Giessstrahls angeordneten Auffangbehälter derart herstellt, dass der Giessstrahl für das flüssige Metall vollständig im Inneren dieser Isolierzone verbleibt und das Einblasen von Inertgas in den oberen Teil dieser Isolierzone bei einer Durchsatzmenge derart hält, dass die Atmosphäre benachbart dem flüssigen Metallstrahl einen Gehalt an Sauerstoff hat, der niedriger als die genannten Werte liegt.

2. Verfahren nach Anspruch 1, wobei man eine Gruppe von Auffangbehältern (L), die quer seitlich nebeneinander angeordnet sind unter diesem Vorrat flüssigen Metalls (1) durchlaufen lässt, dadurch gekennzeichnet, dass man vorher jeden der Auffangbehälter (L) vor seinem Vorbeilauf unter dem Flüssigmetallstrahl inertisiert.

3. Verfahren nach einem der Ansprüche 1 oder 2, dadurch gekennzeichnet, dass man mit den Isoliereinrichtungen wenigstens zwei benachbart dieser Gruppe angeordnete Auffangbehälter abdeckt.

4. Verfahren nach einem der Ansprüche 1 bis 3, dadurch gekennzeichnet, dass man jeden der Auffangbehälter (L) vor seinem Einlauf in die Isolierzone vorwärmt.

5. Verfahren nach einem der Ansprüche 1 bis 4, dadurch gekennzeichnet, dass das Inertgas Stickstoff oder Argon ist.

6. Vorrichtung zum Giessen eines Nichteisenmetalls in Form eines Freistrahls, bei der das Problem der Bildung eines festen metallischen Schaums am Fuss des Giessstrahls auftritt, aus einem Vorrat dieses flüssigen Metalls (1) gegen wenigstens einen Auffangbehälter (L) für dieses Metall, mit Isoliereinrichtungen (12, 51, 59, 61, 63), die wenigstens einen der Auffangbehälter (L) derart abdecken, dass eine gegenüber der Umgebung isolierende Zone geschaffen wird, sowie Einrichtungen zum Speisen und Verteilen eines Inertgases (23, 60, 62) im Inneren dieser Isolierzone, wobei der Gehalt an Sauerstoff hierin niedriger als 1%, vorzugsweise 0,1%, ist, dadurch gekennzeichnet, dass sie Einrichtungen umfasst, welche die direkte Überführung des flüssigen Metalls zwischen dem Vorrat und dem Auffangbehälter ermöglicht, der unterhalb des Giessstrahls im Inneren der Isolierzone angeordnet ist, und dass die Speise- und Verteilereinrichtungen für das Inertgas (23, 60, 62) das Einblasen von Inertgas im oberen Teil der Isolierzone auf einer Durchsatzmenge derart halten, dass die Atmosphäre benachbartdem Strahl flüssigen Metalls einen Sauerstoffgehalt aufweist, der unter den genannten Werten liegt.

7. Vorrichtung nach Anspruch 6, dadurch gekennzeichnet, dass die Einrichtungen zur direkten Überführung des flüssigen Metalls zwischen diesem Vorrat und dem Auffangbehälter einen Verteilerbehälter (1, 50) mit Giessöffnung (5, 53) im Boden aufweist und dass die gegenüber der Atmosphäre isolierenden Einrichtungen mit dem Verteilerbehälter um diese Giessöffnung herum fest verbunden sind und sich derart nach unten erstrecken, dass wenigstens ein Teil des Auffangbehälters abgedeckt ist.

8. Vorrichtung nach einem der Ansprüche 6 oder 7, dadurch gekennzeichnet, dass sie Mitnahme- und Führungseinrichtungen (8) für eine Gruppe von Behältern (L) aufweist, die quer seitlich nebeneinander in einem Zug angeordnetsind, der in der Lage ist, unter diesen Isoliereinrichtungen (12) durchzulaufen.

9. Vorrichtung nach einem der Ansprüche 6 bis 8, dadurch gekennzeichnet, dass sie Vorwärmeinrichtungen (33) vor dem Vorrat flüssigen Metalls (1), bezogen auf die Laufrichtung dieses Zuges, aufweist.

10. Vorrichtung nach einem der Ansprüche 6 bis 9, gekennzeichnet durch Messeinrichtungen für den Sauerstoffgehalt (31) im Inneren der Isoliereinrichtungen (12) benachbart der Giessöffnung des Verteilerbehälters (1).

11. Vorrichtung nach einem der Ansprüche 6 bis 10, dadurch gekennzeichnet, dass die Isoliereinrichtungen (12) gebildet sind durch eine metallische Haube in Form eines rechteckigen Parallelepipeds, deren obere Horizontplatte (13) eine Rechtecköffnung mit Abmessungen aufweist, wie sie gerade notwendig sind, um hier hinein den unteren Teil des Verteilerbehälters (1) einzusetzen und deren vier vertikale Platten (14a, 14b, 15a, 15b) auf gleicher Höhe mit den oberen Rändern wenigstens eines Auffangbehälters (L) ankommen.

12. Vorrichtung nach Anspruch 11, dadurch gekennzeichnet, dass die Speise- und Verteilereinrichtungen für ein Inertgas mit einem Speicher (25) für verflüssigtes Inertgas verbunden sind und durch eine Speise- und Verteilerrampe (23) vom Typ Phasenbrenner mit Flüssigkeitsauslassöffnungen (24) in die untere Zone und Gasaustrittsöffnungen (29) in die obere Zone, die im Inneren dieser Isoliereinrichtung (12) angeordnet ist, gebildet sind.

13. Vorrichtung nach einem der Ansprüche 6 bis 10, dadurch gekennzeichnet, dass die Isoliereinrichtungen eine metallische Haube (59) umfassen, die wenigstens einen Auffangbehälter, den Boden (51) des Verteilerbehälters (50) sowie Verbindungseinrichtungen (61) dieser Haube (59) mit dem Verteilerbehälter (50) und Verbindungseinrichtungen (63) zwischen dem Boden (51) und dieses Verteilers (50) und dem Innenhohlraum eines Auffangbehälters umfassen.

14. Vorrichtung nach Anspruch 13, dadurch gekennzeichnet, dass der Verteilerbehälter (50) kippbar um eine horizontale Achse gelagert ist.

15. Vorrichtung nach einem der Ansprüche 13 oder 14, dadurch gekennzeichnet, dass die Verbindungseinrichtungen (61) und (63) durch Schürzen gebildet sind.

16. Vorrichtung nach einem der Ansprüche 13 bis 15, dadurch gekennzeichnet, dass die Speise-und Verteilereinrichtungen für ein Inertgas gebildet sind durch eine Einführlanze (62) für verflüssigtes Inertgas, die oberhalb des Innenhohlraums eines Empfangsbehälters und einer Inertgasspeiserampe (60) mündet.
